# FASCICULE DE BREVET EUROPEEN

(11) **EP 1 072 293 B1**
(45) Date de publication et mention de la délivrance du brevet: **12.10.2005**
(21) Numéro de dépôt: 00420168.7
(22) Date de dépôt: 28.07.2000
(51) Int. Cl.: A63C 5/12

(54) **Planche de glisse sur neige comportant un élément de renfort textile**
Schneegleitbrett mit Gewebeverstärkungselement
Snowboard with fabric reinforced element

(30) Priorité: 28.07.1999 FR 9909994
(43) Date de publication de la demande: 31.01.2001
(73) Titulaire: SKIS ROSSIGNOL S.A., 38500 Voiron (FR)
(72) Inventeur: Guiguet, Jacques, 38500 Voiron (FR)
(74) Mandataire: Maureau, Philippe

(56) Documents cités:
- US-A- 5 232 241
- US-A- 5 294 139
- US-A- 5 445 403
- US-A- 5 584 496

## Description

La présente invention concerne une planche de glisse sur neige comportant un élément de renfort textile. Il s'agit par exemple d'un ski, d'un monoski, d'un surf, etc.

Une planche de glisse sur neige comporte généralement un ensemble inférieur avec une semelle et éventuellement des carres, ainsi qu'un élément de renfort qui peut être fibreux ou métallique. Sur cet ensemble inférieur est placé un noyau rigide qui peut être réalisé dans divers matériaux. À la hauteur de ce noyau se trouvent éventuellement sur les bords latéraux de la planche de glisse, des éléments de renforcement appelés chants. Enfin, un ensemble supérieur comportant une couche de renfort fibreuse ou métallique et une feuille extérieure vient compléter la structure de cette planche de glisse.

La présente invention concerne plus particulièrement les planches de glisse sur neige pour lesquelles les renforts utilisés sont des renforts textiles.

Les renforts textiles utilisés comportent généralement une nappe de fils s'étendant dans une direction et une nappe de fils s'étendant dans une autre direction. Ces deux directions peuvent être perpendiculaires mais elles peuvent présenter également entre elles un angle différent de 90°. Les fils utilisés dans ce renfort textile sont généralement, mais pas exclusivement, réalisés à partir de fibres de verre. Il existe des solutions pour coller directement une nappe de fils à base de fibres de verre sur un noyau de planche de glisse. Toutefois, on obtient un collage meilleur lorsqu'un interface en polyester est placé entre les nappes de fils et le noyau. Ce voile en polyester est par exemple un non tissé qui est assemblé aux nappes de renfort par liage ou par couture.

Un inconvénient de ces renforts textiles est leur complexité qui implique un coût de revient relativement élevé. De plus, lorsque le renfort est collé et que la structure de la planche de glisse est sollicitée mécaniquement, on peut provoquer un délaminage au niveau de l'interface entre le polyester et le verre ou encore à l'intérieur de la couche non tissée en polyester.

Le document US-A-5 584 496 décrit une planche de glisse comprenant des cordes composites composées de fibres de natures différentes.

La présente invention a alors pour but de fournir une planche de glisse sur neige selon les caractéristiques de la revendication 1. Avantageusement, une telle planche comporte au moins un renfort textile fixé par collage sur un noyau ou d'autres éléments rigides tels qu'un renfort métallique par exemple, dans lequel la structure du renfort textile est simplifiée afin d'en réduire le coût. Avantageusement, ce renfort textile présentera, à performance égale, une densité moindre que les renforts textiles connus. Ce renfort textile présentera de préférence une meilleure adhérence sur le noyau, ou autre élément rigide, de la planche de glisse afin d'éviter les problèmes de délaminage.

À cet effet, la planche de glisse sur neige qu'elle propose est une planche comportant au moins un renfort fibreux.

Selon l'invention, un renfort fibreux au moins comporte au moins sur une face extérieure des fils voluminisés composites composés d'au moins deux fibres de natures différentes.

Un fil voluminisé est un fil qui a été réalisé de telle sorte qu'il présente un volume relativement important par rapport au volume des fibres qui le constituent. Au cours de sa fabrication, on a donné du gonflant à ce fil.

Le collage des tissus de verre, notamment sur des surfaces peu poreuses, est très délicat. En effet, le verre retient peu la résine de collage au moment de son imprégnation d'une part et au cours de l'opération de collage proprement dite, sous l'effet conjugué de la température et de la pression, la résine de collage se fluidifie et est chassée par effet d'essorage d'autre part. Ces deux phénomènes sont défavorables à la qualité du collage. Il est connu, comme indiqué plus haut, de contourner ces problèmes en intercalant entre le tissu de verre et la surface à renforcer un non tissé qui constitue une réserve de colle grâce à ses facultés d'absorption qui sont bien meilleures que celles du verre. L'invention quant à elle, propose une autre solution qui permet d'éviter cet intermédiaire de collage coûteux et lourd par le fait que la réserve de colle est obtenue directement par la voluminisation de fils. Des nids d'accrochage de la résine de collage sont ainsi réalisés qui permettent d'obtenir de bonnes qualités de collage en supprimant la couche intermédiaire synthétique. De par la suppression de cette dernière, les effets de cisaillement et d'amortissement procurés par celle-ci sont également supprimés et la planche de glisse ainsi obtenue est moins amortie et plus vive.

Les fils voluminisés contiennent de préférence des fibres de renfort et des fibres d'adhérence. De cette manière, les fils voluminisés d'une part permettent un bon collage de par leur structure et de par leur composition et d'autre part présentent une bonne résistance mécanique grâce aux fibres de renfort.

Les fibres de renfort des fils voluminisés sont par exemple en verre, en carbone ou en aramide tandis que les fibres d'adhérence sont quant à elles par exemple en polyester. La présence de polyester dans les fils, et le fait d'avoir des fils voluminisés, permettent de réaliser un bon collage en obtenant une bonne adhérence et un bon accrochage. D'autres fibres peuvent être utilisées. Celles indiquées ci-dessus permettent toutefois d'obtenir une bonne résistance mécanique pour un prix de revient acceptable.

Dans une forme de réalisation préférée, les fils voluminisés du renfort fibreux sont composés de fibres de verre et de fibres de polyester, la proportion des fibres de polyester étant d'au moins 15% en surface.

Les fils voluminisés sont tissés et constituent les fils de trame du tissu obtenu dans un mode de réalisation préférentiel.

Les fils voluminisés sont par exemple des fils texturés obtenus par texturation simultanée d'un fil de renfort et d'un fil polyester. Ce procédé d'obtention de fil voluminisé est bien adapté pour que le fil obtenu serve de réservoir pour la colle utilisée et réalise un bon accrochage sur le noyau ou autre élément rigide.

Pour permettre d'avoir une bonne résistance mécanique dans deux directions, un renfort fibreux comporte avantageusement, outre une nappe de fils voluminisés composites, une seconde nappe de fils de renfort. Cette seconde nappe de fils comporte par exemple des fils rovings alignés parallèlement les uns aux autres. Elle peut être reliée à la nappe de fils voluminisés par liage.

Les fils de la seconde nappe peuvent être réalisés à partir de fibres choisies dans l'ensemble comportant les fibres de verre, les fibres de carbone et les fibres d'aramide. Bien entendu, cette liste n'est pas exhaustive.

De toute façon, l'invention sera bien comprise à l'aide de la description qui suit, en référence au dessin schématique annexé, représentant à titre d'exemple non limitatif une forme de réalisation préférentielle d'un renfort textile pour une planche de glisse sur neige ainsi qu'un ski équipé d'un tel renfort.
Figure 1 est une vue en coupe transversale d'un ski selon l'invention,
Figure 2 est une vue en perspective d'une pièce de renfort utilisée dans le ski de la figure 1, et
Figure 3 est une vue en coupe à travers le renfort textile de la figure 2.

La figure 1 est une vue en coupe transversale d'un ski 2. On reconnaît sur cette figure un ensemble inférieur comportant une semelle 4, des carres 6 et un renfort inférieur 8. Ce ski comporte également une coque 10, un renfort supérieur métallique 13 et un renfort supérieur 12 fibreux. Les renforts inférieur 8 et supérieur 12 sont des renforts textiles collés à l'aide d'une résine époxy sur un noyau 14. Ces renforts sont décrits plus en détail ci-après.

Chaque renfort 8, 12 est un textile comprenant d'une part une couche de tissu 16 et d'autre part une nappe 18 de fils rovings. La couche de tissu 16 et la nappe de fils 18 sont reliées à l'aide d'un fil de liage 20. La couche de tissu 16 est destinée à venir soit contre le noyau 14 soit contre le renfort métallique 13.

La couche de tissu 16 comporte des fils de chaîne 22 et des fils de trame 24.

Les fils de chaîne sont par exemple réalisés à l'aide de fibres de verre et sont des fils silionne de 34 tex.

Les fils de trame 24 sont des fils bi-composants et texturés, obtenus par texturation simultanée d'un fil roving de verre de 200 tex et d'un fil polyester de 110 tex. On obtient ainsi un fil verre/polyester texturé de 350 tex.

Ces fils de trame 24 sont tissés avec les fils de chaîne 22 et le tissu obtenu à une masse surfacique d'environ 80 g/m². La figure 2 représente un tissage dans lequel chaque fil de trame 24 passe successivement sous un fil de chaîne 22 puis sur un fil de chaîne 22, etc. On peut bien entendu avoir un tissage différent. Les fils de chaîne 22 sont de préférence assez espacés les uns des autres. Leur fonction principale est d'assurer la cohésion entre les fils de trame 24.

La nappe 18 de fils rovings est constituée de fils rovings de verre de 1200 tex disposés les uns à côtés des autres pour former une nappe d'une densité de 720 g/m². Ces fils rovings s'étendent dans la même direction que les fils de chaîne 22 de la couche de tissu 16.

La couche de tissu 16 et la nappe 18 de fils rovings sont assemblés par liage. Cette opération de liage peut être réalisée en même temps que le tissage de la couche de tissu 16.

Les fils de trame 24 remplissent la fonction d'interface lors du collage des renforts 8, 12 sur le noyau 14 et sur le renfort métallique 13. Il comporte par exemple 50% en surface de polyester. On estime que la proportion en polyester minimale pour permettre une bonne adhérence est de 15% en surface. Le fait que les fils de trame 24 soient voluminisés permet d'avoir un bon accrochage de la couche de tissu 16 sur le noyau 14 et le renfort métallique 13. En outre, ceci permet à la couche de tissu 16 de jouer le rôle de réservoir pour la colle, par exemple de la résine époxy.

Avantageusement, les fils rovings de la nappe 18 sont disposés longitudinalement dans le ski 2. Les fils de trame 24 sont alors disposés dans le sens transversal. Toutefois, une autre disposition est envisageable. L'angle entre les fils rovings de la nappe 18 et les fils de trame 24 n'est pas forcément un angle droit. Un autre angle est envisageable, par exemple 60 ou 120°. On veillera toutefois de préférence à avoir une disposition des fils de renfort de la nappe 18 et de la couche de tissu 16 symétrique par rapport à l'axe longitudinal du ski 2.

Les tissus de renfort de l'art antérieur comportaient trois couches : une première couche de fils rovings équivalente à la nappe 18 décrite ci-dessus, un tissu dont les fils de trame sont des fils rovings pour assurer une bonne résistance et dont les fils de chaîne sont des fils permettant de maintenir en place les fils de trame, et un voile non tissé en polyester. Par rapport à cette solution, le renfort textile décrit ci-dessus a, pour une résistance mécanique identique, une masse surfacique inférieure et un prix de revient plus bas. En effet, moins de polyester est nécessaire pour réaliser le renfort d'un ski selon l'invention. En outre, étant donné que l'on n'a que deux couches, le procédé de réalisation est simplifié. La diminution de coût est également due à une économie réalisée sur les matières premières, essentiellement le polyester, mais aussi sur la résine époxy grâce à une réserve de colle moins importante tout en restant suffisante pour assurer un bon collage.

Avec le tissu de renfort de l'art antérieur évoqué ci-dessus, des problèmes de délaminage apparaissent lorsque le ski est fortement sollicité. Ce phénomène apparaît au niveau du voile non tissé en polyester. Avec le renfort utilisé dans le ski selon l'invention, les risques de délaminage sont fortement limités. Les renforts sont mieux collés sur le noyau et la limite de résistance du ski, qui a été limitée par le voile en polyester, est repoussée.

L'invention permet ainsi d'obtenir un ski plus résistant. De même, les avantages du renfort représenté au dessin décrits ci-dessus font que le ski selon l'invention est un ski plus léger et plus réactif.

Un autre avantage d'un ski selon l'invention est que les renforts fibreux inférieur 8 et supérieur 12 sont moins hydrophiles que les renforts de l'art antérieur comportant un non tissé. Il y a donc moins de risque que de l'eau pénètre à l'intérieur du ski et vienne, en gelant, endommager ce ski.

Comme il va de soi, l'invention ne se limite pas à la forme de réalisation décrite ci-dessus à titre d'exemple non limitatif ; elle en embrasse au contraire toutes les variantes de réalisation dans le cadre des revendications ci-après.

Ainsi par exemple l'invention ne s'applique pas uniquement à un ski mais peut également s'appliquer à un monoski, un surf des neiges, etc.

Le textile de renfort a été décrit à titre d'exemple. Il ne comporte pas forcément une couche de tissu. Les fils voluminisés utilisés pourraient être simplement disposés en nappe de même que les fils de verre rovings décrits plus haut.

Les fibres de renfort peuvent être des fibres de verre mais d'autres matériaux sont envisageables. On peut notamment penser à des fibres de carbone, des fibres d'aramide (connues sous la marque Kevlar), ou d'autres fibres connues pour leur résistance mécanique. Il est même envisageable d'utiliser des fibres de renfort de nature différente dans un même ski, voire dans un même fil voluminisé. On pourrait ainsi par exemple avoir une zone du ski dans laquelle les fibres de renfort utilisées seraient des fibres de verre, une autre zone dans laquelle on aurait des fibres de carbone et une troisième zone renforcée à l'aide de fibres d'aramide. On peut aussi avoir dans un même fil un mélange de fibres par exemple de fibres de verre et de fibres de carbone.

Le textile de renfort décrit comporte deux couches. Généralement, pour un ski, on recherche effectivement un renfort dans deux directions. Toutefois, on ne sortirait pas du cadre de l'invention en utilisant uniquement une seule couche de renfort. Cette couche comporterait alors des fils voluminisés réalisés à partir de fibres de polyester et de fibres de renfort. De même, on peut également envisager d'utiliser un renfort présentant plus de deux couches de fibres de renfort.

Les données numériques ont été indiquées à titre d'exemple pour illustrer l'invention. Ces données peuvent varier dans une très large plage en fonction des caractéristiques mécaniques recherchées.

## Revendications

1. Planche de glisse sur neige comportant au moins un renfort fibreux (8,12), où un renfort fibreux (8,12) au moins comporte au moins sur une face extérieure des fils composites (24) composés d'au moins deux fibres de natures différentes, **caractérisé en ce que** de tels fils (24) ont été réalisés de telle sorte qu'ils présentent un volume relativement important par rapport au volume des fibres qui les constituent, et que, au cours de leur fabrication, on a donné du gonflant à ces fils.

2. Planche de glisse selon la revendication 1, **caractérisée en ce que** les fils voluminisés contiennent des fibres de renfort et des fibres d'adhérence.

3. Planche de glisse sur neige selon la revendication 2, **caractérisée en ce que** les fibres de renfort desdits fils sont réalisées dans au moins un des matériaux de l'ensemble comportant le verre, le carbone et l'aramide.

4. Planche de glisse sur neige selon la revendication 2 ou 3, **caractérisée en ce que** les fibres d'adhérence desdits fils sont en polyester.

5. Planche de glisse selon la revendication 4, **caractérisée en ce que** lesdits fils du renfort fibreux (8,12) sont composés de fibres de verre et de fibres de polyester, la proportion de fibres de polyester étant d'au moins 15% en surface.

6. Planche de glisse sur neige selon l'une des revendications 1 à 5, **caractérisée en ce que** lesdits fils sont tissés et constituent les fils de trame (24) du tissu obtenu.

7. Planche de glisse sur neige selon l'une des revendications 1 à 6, **caractérisée en ce que** lesdits fils sont des fils texturés obtenus par texturation simultanée d'un fil de renfort et d'un fil polyester.

8. Planche de glisse sur neige selon l'une des revendications 1 à 7, **caractérisée en ce qu'**un renfort fibreux (8,12) comporte, outre une nappe (16) desdits fils composites, une seconde nappe (18) de fils de renfort.

9. Planche de glisse sur neige selon la revendication 8, **caractérisée en ce que** la seconde nappe (18) de fils comporte des fils rovings alignés parallèlement les uns aux autres.

10. Planche de glisse sur neige selon l'une des revendications 8 ou 9, **caractérisée en ce que** la seconde nappe (18) de fils est reliée à la nappe (16) desdits fils composites par liage.

11. Planche de glisse sur neige selon l'une des revendications 8 à 10, **caractérisée en ce que** les fils de la seconde nappe (18) sont réalisés à partir de fibres choisies dans l'ensemble comportant les fibres de verre, les fibres de carbone et les fibres d'aramide.

## Patentansprüche

1. Schneegleitbrett, umfassend zumindest eine faserige Verstärkung (8, 12), wo eine faserige Verstärkung (8, 12) zumindest auf einer Außenfläche Verbundfäden (24) zumindest umfasst, die aus zumindest zwei Fasern von verschiedener Beschaffenheit gebildet sind,
**dadurch gekennzeichnet, dass** solche Fäden (24) derart gebildet worden sind, dass sie in Bezug auf die Fasern, welche sie bilden, ein relativ großes Volumen aufweisen und dass man diese Fäden im Laufe ihrer Herstellung mit Treibmittel versehen hat.

2. Gleitbrett nach Anspruch 1, **dadurch gekennzeichnet, dass** die voluminisierten Fäden Verstärkungsfasern und Haftfasern enthalten.

3. Schneegleitbrett nach Anspruch 2, **dadurch gekennzeichnet, dass** die Verstärkungsfasern der Fäden aus zumindest einem der Materialien der Glas, Kohlenstoff und Aramid umfassenden Gruppe gebildet sind.

4. Schneegleitbrett nach Anspruch 2 oder 3, **dadurch gekennzeichnet, dass** die Haftfasern der Fäden aus Polyester sind.

5. Gleitbrett nach Anspruch 4, **dadurch gekennzeichnet, dass** die Fäden der faserigen Verstärkung (8, 12) aus Glasfasern und Polyesterfasern gebildet sind, wobei der Anteil der Polyesterfasern an der Oberfläche zumindest 15 % beträgt.

6. Schneegleitbrett nach einem der Ansprüche 1 bis 5, **dadurch gekennzeichnet, dass** die Fäden gewoben sind und die Schussfäden (24) des erhaltenen Gewebes bilden.

7. Schneegleitbrett nach einem der Ansprüche 1 bis 6, **dadurch gekennzeichnet, dass** die Fäden texturierte Fäden sind, die durch gleichzeitiges Texturieren eines Verstärkungsfadens und eines Polyesterfadens erhalten sind.

8. Schneegleitbrett nach einem der Ansprüche 1 bis 7, **dadurch gekennzeichnet, dass** eine faserige Verstärkung (8, 12) neben einer Schicht (16) aus Verbundfäden eine zweite Schicht (18) aus Verstärkungsfäden umfasst.

9. Schneegleitbrett nach Anspruch 8, **dadurch gekennzeichnet, dass** die zweite Fadenschicht (18) zueinander parallel ausgerichtete Mehrfachfaserfäden umfasst.

10. Schneegleitbrett nach einem der Ansprüche 8 oder 9, **dadurch gekennzeichnet, dass** die zweite Fadenschicht (18) durch Bindung mit der Schicht (16) aus Verbundfäden verbunden ist.

11. Schneegleitbrett nach einem der Ansprüche 8 bis 10, **dadurch gekennzeichnet, dass** die Fäden der zweiten Schicht (18) aus Fasern gebildet sind, die aus der Glasfasern, Kohlenstofffasern und Aramidfasem umfassenden Gruppe ausgewählt sind.

## Claims

1. Snowboard comprising at least one fibrous reinforcement (8, 12), in which at least one fibrous reinforcement (8, 12) comprises, at least on one outer face, composite yarns (24) composed of at least two fibres of different type, **characterized in that** such yarns (24) have been produced in such a way that they have a relatively high volume relative to the volume of the fibres that they contain, and **in that**, during their manufacture, the yarns have been bulked.

2. Snowboard according to Claim 1, **characterized in that** the bulked yarns contain reinforcement fibres and adhesion fibres.

3. Snowboard according to Claim 2, **characterized in that** the reinforcement fibres of the said yarns are produced from at least one of the materials of the set comprising glass, carbon and aramid.

4. Snowboard according to Claim 2 or 3, **characterized in that** the adhesion fibres of the said yarns are made of polyester.

5. Snowboard according to Claim 4, **characterized in that** the said yarns of the fibrous reinforcement (8, 12) are composed of glass fibres and polyester fibres, the proportion of polyester fibres on the surface being at least 15%.

6. Snowboard according to one of Claims 1 to 5, **characterized in that** the said yarns are woven and constitute the weft yarns (24) of the fabric obtained.

7. Snowboard according to one of Claims 1 to 6, **characterized in that** the said yarns are textured yarns obtained by simultaneously texturing a reinforcement yarn and a polyester yarn.

8. Snowboard according to one of Claims 1 to 7, **characterized in that** a fibrous reinforcement (8, 12) comprises, in addition to a web (16) of the said composite yarns, a second web (18) of reinforcement yarns.

9. Snowboard according to Claim 8, **characterized in that** the second web (18) of yarns comprises rovings that are aligned parallel to one another.

10. Snowboard according to either of Claims 8 and 9, **characterized in that** the second web (18) of yarns is linked to the web (16) of the said composite yarns by bonding.

11. Snowboard according to one of Claims 8 to 10, **characterized in that** the yarns of the second web (18) are produced from fibres chosen from the set comprising glass fibres, carbon fibres and aramid fibres.
